# EUROPÄISCHE PATENTSCHRIFT

(11) **EP 0 053 748 B1**
(45) Veröffentlichungstag und Bekanntmachung des Hinweises auf die Patenterteilung: **18.07.1984**
(21) Anmeldenummer: 81109830.0
(22) Anmeldetag: 23.11.1981
(51) Int. Cl.: D06Q 1/04, D06M 15/66, D06M 15/52, D06M 15/26, D06M 15/32

(54) **Verbesserung der Mikrowellenreflektion metallisierter textiler Flächengebilde**
Micro-wave reflexion of metallised textile articles
Réflexion de micro-ondes d'articles textiles métallisés

(30) Priorität: 04.12.1980 DE 3045790
(43) Veröffentlichungstag der Anmeldung: 16.06.1982
(73) Patentinhaber: BAYER AG, 51368 Leverkusen (DE)
(72) Erfinder: Fitzky, Hans Georg, Dr., D-5068 Odenthal (DE); Ebneth, Harold, Dr., D-5090 Leverkusen 1 (DE); Oberkirch, Wolfgang, Dr., D-5000 Köln 80 (DE)

## Beschreibung

Textile Flächengebilde, die stromlos naßchemisch nach DE-B-2 743 768 metallisiert worden sind, besitzen gemäß DE-A-2 847 485 selbst bei geringer Stärke der Metallschicht gute Reflektionseigenschaften für Mikrowellen. Die unabhängig von der Metallisierung erhalten gebliebenen textilen Eigenschaften, insbesondere das geringe Gewicht und die hohe textilelastische Flexibilität ermöglichen spezielle Anwendungen in der Radar-Technik, beispielsweise bei der Herstellung von zusammenfaltbaren Reflektoren für aktive und passive Strahler, ferner als radarreflektierendes Material im Bereich der Seenotrettung, insbesondere bei Reflektoren, Schwimmwesten, Dächern von Seenotrettungsinseln, Ölzeug usw. oder zur Unterstützung der Radar-Ortung in Fällen der Objekt- und Personen-Lokalisierung, beispielsweise bei Zelten, Fallschirmen, Rucksäcken, Anoraks usw.

Mit metallisierten textilen Materialien lassen sich im allgemeinen Reflektionsverluste im Mikrowellengebietvon weniger als 5 bis 20%, verglichen mit der einer ebenen Metallplatte erzielen. Wenn auch im allgemeinen eine Ortung solcher Gegenstände gut möglich ist, so treten doch insbesondere bei der Seenotrettung und da vor allem bei bewegter See, die selbst über eine verhältnismäßig gute Mikrowellenreflektionseigenschaft verfügt, Probleme auf, die es notwendig machen, die Reflektionsverluste der metallisierten textilen Materialien im Mikrowellengebiet noch weiter zu senken.

Aus der bereits genannten DE-A-2 847 485 ist weiterhin bekannt, daß die Reflektionsverluste nicht oder nur wenig schlechter werden, wenn das metallisierte Gewebe mit einem schützenden Überzug aus PVC, Gummi, Polyurethanlack oder Polyethylen versehen wird.

Es wurde nun überraschenderweise gefunden, daß unter bestimmten Bedingungen das Imprägnieren der metallisierten textilen Flächengebilde mit Polymeren zu einer überraschenden Verminderung der Reflektionsverluste führt.

Die Erfindung betrifft daher ein Verfahren zum Behandeln metallisierter textiler Flächengebilde zur Erhöhung der Mikrowellenreflektion im Frequenzbereich von 1 bis 1000 GHz, das dadurch gekennzeichnet ist, daß man das metallisierte textile Flächengebilde raumerfüllend mit einem Polymer, dessen dielektrischer Verlustfaktor tg O'im Mikrowellenbereich unter0,01 liegt, imprägniert.

Raumerfüllende Imprägnierung bedeutet in diesem Zusammenhang, daß der Zwischenraum zwischen Kett- und Schußfäden des metallisierten Gewebes von dem durch die Imprägnierung aufgebrachten Polymer möglichst vollständig ausgefüllt wird und darüber hinaus die metallisierten Kett-und Schußfäden mit einer Polymerschicht versehen werden, und zwar so daß bei einer mikroskopischen Aufnahme mit einem Vergrößerungsfaktor 10⁴ im Verbund metallisierte Faser-Polymer keine Hohlräume festgestellt werden, die mehr als 10%, vorzugsweise mehr als 5%, der Querschnittsfläche ausmachen. Die Schichtdicke des auf die metallisierten Fasern aufgebrachten Polymers beträgt vorzugsweise maximal 10% der Wellenlänge, insbesondere maximal 1 bis 3% der Wellenlänge.

Vorzugsweise wird das durch Imprägnierung aufzubringende Polymer so ausgewählt, daß es den metallisierten Fasern wasserabstoßende Eigenschaften verleiht. Dies kann zu einer weiteren Verringerung der Reflektionsverluste, beispielsweise beim Einsatz im Rahmen der Seenotrettung, wo ein höchstmöglicher Kontrast zur ebenfalls relativ gut reflektierenden Seeoberfläche, insbesondere bei Wellengang, erwünscht ist, beitragen.

Die Imprägnierung mit dem Polymer wird vorzugsweise durch Behandlung mit einer Polymerlösung, mit einer Polymerdispersion oder einer Polymerschmelze durchgeführt, wobei sich im Einzelfall die Behandlungsmethode nach der Natur der Polymere richtet.

Der Effekt der Verminderung der Reflektionsverluste als Folge der Imprägnierung ist insbesondere für hohe Frequenzen (kleine Wellenlängen) gut ausgeprägt. Erfahrungsgemäß nehmen die Reflektionsverluste mit fallender Wellenlänge auf Grund der endlichen Maschenweite der verwendeten Gewebe, Gestricke oder Vliese zu. Für eine gute Reflektion im Bereich der Millimeterwellen sind daher gut plane und vor allem dichte Gewebe, vorzugsweise Filamentgarngewebe mit sehr kleiner Maschenweite (möglichst unter 10% der Wellenlänge), erforderlich. Durch die erfindungsgemäße Imprägnierung der metallisierten textilen Fasermaterialien wird hier eine weitere Verbesserung und die Ausdehnung des Anwendungsbereichs metallisierter textiler Reflektionsmaterialien auf Frequenzen oberhalb 100 GHz, bzw. den Einsatz grobmaschigerer und preiswerterer Gewebe bei Frequenzen im Bereich von ca. 10 bis 100 GHz, möglich.

Das Imprägnierungsmaterial kann gegebenenfalls zusätzliche Füllstoffe, zum Beispiel im sichtbaren Bereich erkennbare Färbungen mit Signal- und Warnfarben, enthalten, vorzugsweise solche mit niedrigen dielektrischen Verlusten, z. B. Aluminiumoxid oder Titandioxid. Das textile metallisierte Flächengebilde ist vorzugsweise mit Nickel metallisiert, jedoch kommen auch Kupfer und Gold als aufzubringende Metalle in Frage. Das textile Flächengebilde ist vorzugsweise ein Gewebe, Gestrick, Gewirk, Nadelfilz oder Vlies oder ist Papier. Der Metallüberzug weist vorzugsweise eine Schichtdicke von mindestens 0,05 jlm auf. Im allgemeinen sind Metallschichtdicken von 0,1 bis 0,8 jlm zur Erzielung guter Reflektionswerte im Bereich von 0,01 bis über 100 GHz ausreichend. Die Metallschicht wird durch die erfindungsgemäße Imprägnierung gegenüber nichtbeschichteten Materialien vor mechanischer oder chemischer Schädigung besser geschützt. Als Fasermaterialien kommen native Fasern wie Baumwolle, Fasern aus organischen Polymeren wie Polyamid-, Polyester- und Polyacrylnitrilfasern sowie Glasfasern und Kohlenstoffasern in Frage, wobei die textilen Flächengebilde aus diesen Fasern vorzugsweise aus entsprechenden Filamentgarnen hergestellt werden. Vorzugsweise verwendet man Filamentgarngewebe aus den genannten Materialien.

Geeignete Polymere sind beispielsweise Polyethylen (tg δ = 0,0002), Polystyrol (tg δ = 0,00015), Polytetrafluorethylen (tg δ = 0,0001), Siliconharz (tg δ = 0,001) sowie Polyurethan, insbesondere Polyesterurethane (tg δ = 0,008). Unter diesen Materialien sind solche bevorzugt, deren Dielektrizitätskonstante über 2 liegt.

Unter tg dwird der sogenannte Verlustfaktor verstanden. Es ist: d. h. tg δ ist der Quotient von Imginärteil und Realteil der Dielektrizitätskonstante (Handbuch für Hochfrequenz- und Elektrotechniker, C. Rint, ed., Hüthig und Pflaum-Verlag München-Heidelberg 1978, Bd. 2, S. 425 ff).

Die Verlustleistung im Dielektrikum ist Nᵥ = Iₒ · w - tg δ mit Iₒ = einfallende Intensität der Mikrowellenstrahlung, ω = Frequenz und tg δ = Verlustfaktor des Dielektrikums (Polymermaterial).

### Beispiel 1

Vernickeltes Polyester-Baumwoll-Gewebe 65/35, Flächengewicht 152 g/m², Nickelgehalt 23 g Ni/m², beidseitig mit einer 30%igen Lösung eines handelsüblichen Polyesterpolyurethans in Ethylacetat imprägniert und getrocknet. Flächengewicht des beschichteten Gewebes 185 g/m².

### Vergleichsbeispiel A

Vernickeltes Polyester-Baumwoll-Gewebe aus Beispiel 1 ohne Imprägnierung.

### Beispiel 2

Vernickeltes Polyester-Baumwoll-Gewebe 65/35, Flächengewicht 137 g/m², Nickelgehalt 21 g/m², beidseitig mit einer rußhaltigen 30%igen Lösung eines Polyesterpolyurethans in Ethylacetat (Gewichtsverhältnis Ruß: Polyurethan = 15 : 85) imprägniert und getrocknet; Flächengewicht des beschichteten Gewebes 223 g/m².

### Vergleichsbeispiel B

Vernickeltes Polyester-Baumwoll-Gewebe aus Beispiel 2 ohne Imprägnierung.

Die Ergebnisse der Reflexionsmessung gehen aus Tabelle 1 hervor.

Die in Klammern angegebenen Werte wurden nach Drehung der Proben um 90° erhalten, die Unterschiede kommen durch die Unsymmetrie des Gewebeaufbaus zustande.

## Patentansprüche

1. Verfahren zum Behandeln von metallisierten textilen Flächengebilden mit Polymeren zwecks Erhöhung der Mikrowellenreflektion im Frequenzbereich von 1 bis 1000 GHz, dadurch gekennzeichnet, daß man das metallisierte textile Flächengebilde raumerfüllend mit einem Polymer, dessen dielektrischer Verlustfaktortg δim Mikrowellenbereich unter0,01 liegt, imprägniert.

2. Verfahren nach Anspruch 1, dadurch gekennzeichnet, daß man zur raumerfüllenden Imprägnierung eine rußhaltige Lösung eines Polyesterpolyurethans verwendet.

## Claims

1. Process for treating metallised sheet-form textiles with polymers for the purpose of increasing the microwave reflection in the frequency range of 1 to 1,000 GHz, characterised in that the metallised sheet-form textile is subjected to space-filling impregnation with a polymer having a dielectric loss factortg δin the microwave region of less than 0.01.

2. Process according to Claim 1, characterised in that a solution of a polyester polyurethane containing carbon black is used for the space-filling impregnation.

## Revendications

1. Procédé pour traiter des articles planiformes textiles métallisés par des polymères en vue d'accroître la réflexion des micro-ondes dans l'intervalle de fréquence de 1 à 1.000 GHz, caractérisé en ce que l'on imprègne l'article planiforme textile métallisé, en remplissant tous les espaces vides, par un polymère dont le facteur de perte diélectrique tg δ dans le domaine des micro-ondes est inférieur à 0,01.

2. Procédé selon la revendication 1, caractérisé en ce que l'on utilise, pour l'imprégnation remplis- santtous les espaces creux, une solution, contenant du noir de carbone, d'un polyester-polyuréthanne.
